# EUROPÄISCHE PATENTSCHRIFT

(11) **EP 1 206 598 B1**
(45) Veröffentlichungstag und Bekanntmachung des Hinweises auf die Patenterteilung: **17.11.2004**
(21) Anmeldenummer: 99939299.6
(22) Anmeldetag: 26.08.1999
(51) Int. Cl.: D06Q 1/00

(54) **VERFAHREN ZUR HERSTELLUNG EINER TRÄGERBAHN FÜR NACHMALIGES BESTICKEN**
METHOD FOR PRODUCING A SUPPORT WEB FOR SUBSEQUENT EMBROIDERING
PROCEDE POUR LA FABRICATION D'UN SUPPORT POUR BRODAGE ULTERIEUR

(43) Veröffentlichungstag der Anmeldung: 22.05.2002
(73) Patentinhaber: Siber Hegner & Co. Ltd., 8034 Zürich (CH)
(72) Erfinder: FREI, Herbert, CH-6343 Risch (CH)
(74) Vertreter: Troesch Scheidegger Werner AG
(86) Internationale Anmeldenummer: PCT/CH1999/000397
(87) Internationale Veröffentlichungsnummer: WO 1999/056519

(56) Entgegenhaltungen:
- WO-A-91/16490
- DE-C- 19 635 171
- FR-A- 912 477
- FR-A- 1 008 847
- FR-A- 2 044 077

## Beschreibung

Die vorliegende Erfindung betrifft ein Verfahren zur Herstellung einer Trägerbahn für nachmaliges Besticken nach dem Oberbegriff von Anspruch 1.

Im Rahmen der vorliegenden Beschreibung wird als Trägerbahn jede Art Bahn verstanden, aus leichten, dehnbaren, insbesondere elastischen Geweben, Gewirken, Non-wovens und anderen textilen Materialien für anschliessende Weiterbearbeitung, insbesondere für Sticken, bei der Formstabilität unerlässlich ist.

Anderseits ist es für die maschinelle Bestickung notwendig, die erwähnte Trägerbahn formzustabilisieren, damit die Bestickungsoperation präzise, ohne Formverzug der Trägerbahn erfolgen kann.

Dieses Problem wird heute dadurch gelöst, dass die Trägerbahn bei der Bestickungsoperation mit einer separat zugelieferten Stabilisierungsbahn in einen engen Berührungsverbund gebracht wird und Trägerbahn sowie Stabilisierungsbahn gemeinsam bestickt werden. Darnach, d.h. nach der Bestickungsoperation, wird die Stabilisierungsbahn chemisch gelöst. Selbstverständlich muss hierzu die Stabilisierungsbahn chemisch so lösbar sein, dass weder die Trägerbahn noch die Bestickung in irgendeiner Weise durch den Lösungsvorgang Schaden nehmen. Üblicherweise wird deshalb die Stabilisierungsbahn aus einer wasserlöslichen Substanz bereitgestellt, üblicherweise aus Polyvinylalkohol, welches wasserlöslich ist und dies bei Temperaturen oberhalb ca. 40°C.

Dieses Vorgehen bedingt die Fertigung, die Lagerung, den Transport und das Handling eines Zusatz-Produktes, nämlich der Stabilisierungsbahn, welches nachmals, d.h. nach der Bestickung, möglichst restlos aus dem fertiggestellten Produkt entfernt wird und entsorgt wird. Dadurch werden aber selbstverständlich in ganz massgeblichem Umfang die Fertigungskosten für Stickereiprodukte mitgeprägt. Es ist Aufgabe der vorliegenden Erfindung, ein Verfahren obgenannter Art vorzuschlagen, bei welchem die obgenannten Nachteile vollumfänglich behoben werden.

Dies wird am Verfahren eingangs genannter Art erfindungsgemäss bei dessen Durchführung nach dem kennzeichen von Anspruch 1 erreicht.

Anstatt, dass, wie bisher, eine eigenständige Stabilisierungsbahn eingesetzt wird - wie erwähnt ein separates, nachmals zu entsorgendes Produkt - wird die Trägerbahn bereits so gefertigt, dass sie maschinell bestickbar ist. Es entfällt dadurch die Produktion für die Stabilisierungsbahn, deren Lagerung, Lieferung und das maschinelle Bahn-zu-Bahn-Vereinen unmittelbar vor dem Bestickungsvorgang, wodurch die Produktionskosten für Stickereiprodukte bereits massgeblich gesenkt werden können. Der für die Beschichtung notwendige zusätzliche Arbeitsgang bei der Fertigung der Trägerbahn ist im Vergleich dazu sowohl vom maschinellen Fertigungsaufwand wie auch preislich vernachlässigbar.

An dieser Stelle sei auf die WO91/16490 hingewiesen. Darin wird vorgeschlagen, eine Trägerbahn, dort wo bestickt werden soll, mit einer wasserlöslichen Versteifungssubstanz zu beschichten. Damit soll es jedermann möglich werden, Stickereiprodukte hoher Qualität zu produzieren. Das vorgeschlagene Vorgehen soll auch für die industrielle Herstellung dort eingesetzt werden, wo kleine Serien die Investition in Maschinen nicht rechtfertigt.

Im Weiteren ist aus "Lexikon für Textilveredelung", Laumann-Verlag, 1995 das Prinzip einer Beschichtungsmaschine bekannt, die Streichmassen als Grund-, Füll- und Deckstriche in kontrollierter Stärke auf geglättete Gewebe und Gewirke applizieren kann.

Im Gegensatz zu den bisher gebräuchlichen Methoden, wo feine, .poröse oder dehnbar/elastische Gewebe mit einem stabilen, was-serlöslichen Material hinterlegt werden, wird erfindungsgemäss das zur Weiterverarbeitung (z.B. Sticken) bestimmte Material direkt mit einer Substanz flächendeckend beschichtet.

In einer bevorzugten Ausführungsform des erfindungsgemässen Herstellungsverfahrens wird die beschichtete Trägerbahn in einem Fertigungsschritt zeitlich und lokal getrennt vom Bestikkungsschritt gefertigt und gegebenenfalls zwischengelagert. In einer weiteren bevorzugten Ausführungsform des erfindungsgemässen Verfahrens erfolgt die Beschichtung mit einer Substanz, die einen wasserlöslichen Leim umfasst, dabei bevorzugterweise den erwähnten wasserlöslichen Leim und Polyvinylalkohol, wobei die Viskosität so gesteuert werden kann, dass selbst poröse Textilgebilde wie z.B. Tüll flächendeckend beschichtet werden können.

Mit Vorsehen des wasserlöslichen Leims wird zusätzlich zur eigentlichen stabilisierenden Substanz, wie insbesondere dem erwähnten wasserlöslichen Polyvinylalkohol, eine Substanzkomponente vorgesehen, die es erlaubt, die Wasserlöslichkeit der Gesamtsubstanz der Stabilisierungsbeschichtung unabhängig von der Wasserlöslichkeit der eigentlichen stabilisierenden Substanz einzustellen. Damit wird es möglich, in einer bevorzugten Ausführungsform des erfindungsgemässen Verfahrens die Beschichtung mit einer Substanz vorzusehen, welche bei weniger als 30°C, vorzugsweise bei weniger als 20°C, vorzugsweise gar bis praktisch 0°C wasserlöslich ist. Dadurch wird der weitere grosse Vorteil erzielt, dass im Rahmen der Auflösung der Stabilisierungsbeschichtung, nach der Bestickung, die hierzu notwendigen Energiekosten massgeblich gesenkt werden können. So sind nämlich die Energiekosten für grossindustrielles Erwärmen von Wasser auf 40°C nicht vernachlässigbar.

Im Rahmen des erfindungsgemässen Herstellungsverfahrens erfolgt die Beschichtung der Trägerbahn bevorzugterweise durch Rakel oder durch Tauchbad.

Die Trägerbahn weist im Zuge des Vorerläuterten eine Beschichtung auf mit einer Substanz, welche bevorzugt einen wasserlöslichen Leim umfasst. In einer weiteren bevorzugten Ausführungsform der Trägerbahn umfasst die Beschichtungssubstanz nebst dem erwähnten wasserlöslichen Leim Polyvinylalkohol und ist, weiter bevorzugt, wasserlöslich bei Temperaturen unter 30°C, bevorzugt unter 20°C, ja gar bis genähert 0°C.

Im Rahmen des erwähnten erfindungsgemässen Verfahrens wird die Temperatur der Wasserlöslichkeit der Beschichtungssubstanz mindestens vornehmlich durch die Wahl des wasserlöslichen Leimes festgelegt bzw. eingestellt.

Die Erfindung wird anschliessend und sofern für den Fachmann noch notwendig anhand einer Figur dargestellt. Diese zeigt anhand einer Schrittabfolge einerseits die erfindungsgemässe Fertigung der Trägerbahn, anderseits das erfindungsgemässe Herstellungsverfahren für Stickereiprodukte.

Gemäss der Figur wird eine nachmals zu bestickende Trägerbahn ab einem Wickel 1 in einer Beschichtungsstation 3, beispielsweise einem Tauchbad, mit der Stabilisierungssubstanz beschichtet, welche bevorzugterweise wasserlöslich ist und weiter bevorzugt einen wasserlöslichen Leim umfasst, dabei weiter bevorzugt eine Mischung eines wasserlöslichen Leimes und Polyvinylalkohol.

Geeignet hierfür hat sich folgender Leim: JOWATEX (eingetragene Marke) der Firma JOWAT, Lobers u. Frank GmbH & Co. KG, D-Detmold.

Die verwendeten Beschichtungssubstanzen sind ökologisch unbedenklich und können grossindustriell mittels bekannter Rakel-, Tauch- oder Trommel-Verfahren aufgetragen werden. Bevorzugt wird heute, wegen seiner Einseitigkeit, der Auftrag durch Rakel oder Trommel.

Nach Durchlaufen des Tauchbades 3 und wie üblich einer Abstreiferstation 5, dann einer Trocknungsstation 7, wird die nun erfindungsgemäss beschichtete, erfindungsgemässe Trägerbahn 1a wiederum gewickelt, wie bei 9 schematisch dargestellt. Damit steht ein stickbereites Produkt zur Verfügung und wartet auf die Weiterverarbeitung.

Wie mit dem Transport 11 schematisch dargestellt, wird die Fertigung der erfindungsgemässen Trägerbahn 1a unabhängig - zeitlich und lokal - vom nachmals vorzunehmenden Stickereivorgang vorgenommen. Im Rahmen der Bestickung wird z.B. vom Wickel 9¹ die erfindungsgemässe Trägerbahn 1a an einer bekannten Stickereianlage 13 bestickt, und danach wird in einer Lösungsstation 15, beispielsweise wiederum einem Tauchbad, die Beschichtung vom nun bestickten Produkt chemisch herausgelöst. Die Lösung an der Station 15 ist in weitaus bevorzugter Ausführungsform mindestens vornehmlich Wasser, wobei die Badtemperatur gegebenenfalls eingestellt und geregelt wird, wie dies schematisch mit der Heizstation 17 dargestellt ist. In der bevorzugten Ausführungsform der Trägerbahn kann aber die Temperatur des Bades in der Lösungsstation 15 als Verfahrensparameter freigegeben werden. Bevorzugt wird durch Wahl des Leimes im Beschichtungsmaterial die Wasserlöslichkeit bereits bei Temperaturen von höchstens 30°C, vorzugsweise von höchstens 20°C bzw. gar von praktisch 0°C erreicht. Damit wird die Temperatur des Bades in einem grossen Bereich unkritisch.

Nach Herauslösen der Beschichtungssubstanz wird das Bestikkungsprodukt nach Durchlaufen einer Trocknungsstrecke, wie schematisch bei 19 dargestellt, weiterverarbeitet, beispielsweise und wie bei 21 dargestellt wiederum gewickelt.

## Patentansprüche

1. Verfahren zur Herstellung einer stabilisierten Trägerbahn für nachmaliges maschinelles Besticken, bei welchem die Trägerbahn mit einer chemisch lösbaren Stabilisierungssubstanz in einen engen Berührungsverbund gebracht wird, **dadurch gekennzeichnet, daß** die Stabilisierungssubstanz durch Flüssigbeschichten der Trägerbahn und anschliessendes Trocknen in einer Durchlauf-Trocknungsstation vorgenommen wird und dann die stabilisierte Trägerbahn genschalt wird.

2. Verfahren nach Anspruch 1 für die Herstellung von Stickereiprodukten, **dadurch gekennzeichnet, daß** die stabilisierte Trägerbahn maschinell bestickt, dann die Beschichtung aus der bestickten Trägerbahn chemisch herausgelöst wird.

3. Verfahren nach Anspruch 1 oder 2, **dadurch gekennzeichnet, dass** die beschichtete, Wickel-gelagerte Trägerbahn (1a) in einem vom maschinellen Bestickungsschritt (13) zeitlich und lokal getrennten Schritt gefertigt wird.

4. Verfahren nach einem der Ansprüche 1 bis 3, **dadurch gekennzeichnet, dass** das Beschichten mit einer wasserlöslichen Substanz erfolgt, welche bevorzugterweise einen wasserlöslichen Leim umfasst.

5. Verfahren nach einem der Ansprüche 1 bis 4, **dadurch gekennzeichnet, dass** die Beschichtungssubstanz Polyvinylalkohol umfasst.

6. Verfahren nach einem der Ansprüche 1 bis 5, **dadurch gekennzeichnet, dass** die Beschichtungssubstanz einen wasserlöslichen Leim umfasst, und dass die Löslichkeitstemperatur der Substanz durch Wahl dieses Leimes festgelegt wird.

7. Verfahren nach Anspruch 6, **dadurch gekennzeichnet, dass** die Beschichtungssubstanz bei Wassertemperaturen von bzw. unterhalb 30°C, vorzugsweise von bzw. unterhalb 20°C, insbesondere bevorzugt bis genähert 0°C löslich ist.

8. Verfahren nach einem der Ansprüche 1 bis 7, **dadurch gekennzeichnet, dass** die Beschichtung durch Rakel-Bestreichen der Trägerbahn mit der Beschichtungssubstanz oder in einem Tauchbad erfolgt.

## Claims

1. Method for producing a stabilized support web for subsequent mechanical embroidering, comprising bringing said support web in intimate contact wit a chemically soluble stabilizing substance **characterized by** applying said stabilizing substance by liquid coating of said support web followed by a drying step by feeding it through a drying station and finally winding up the stabilized support web.

2. Method according to claim 1 for producing embroidery products, **characterized by** mechanically embroidering said stabilized support web, followed by chemically eliminating said coating out of the embroidered support web.

3. Method according to claim 1 or 2, **characterized in that** said coated, wound up support web (1a) is produced in a timely and locally separate step from said mechanical embroidering step (13).

4. Method according to any of claims 1 to 3, **characterized in that** the coating is made by using a water-soluble substance comprising preferably a water-soluble glue.

5. Method according to any of claims 1 to 4, **characterized in that** the coating substance contains polyvinyl alcohol.

6. Method according to any of claims 1 to 5, **characterized in that** said coating substance comprises a water-soluble glue, the temperature of solubility being determined by the appropriate choice of said glue.

7. Method according to claim 6, **characterized in that** said coating substance is soluble at water temperatures of respectively less than 30°C, preferably of respectively less than 20°C, particularly and preferably of approximately 0°C.

8. Method according to any of claims 1 to 7, **characterized in that** coating is carried out by applying the coating substance to the web by using a doctor blade or by splashing.

## Revendications

1. Procédé pour la fabrication d'un support en feuille stabilisé pour brodage mécanique ultérieur, dans lequel le support est amené en contact intime avec une substance de stabilisation soluble par voie chimique, caractérisé en ce la substance de stabilisation est appliquée par enduction liquide dudit support, suivi d'un séchage par passage à travers une station de séchage et finalement par l'enroulage du support stabilisé.

2. Procédé selon la revendication 1 pour la fabrication de produits de broderie, **caractérisé en ce que** le support stabilisé est brodé mécaniquement suivi par l'élimination chimique de l'enduction sur le support.

3. Procédé selon la revendication 1 ou 2, **caractérisé en ce que** ledit support en feuille enduit et enroulé (1a) est fabriqué dans un pas de travail séparé dans le temps et localement du pas de brodage mécanique (13).

4. Procédé selon l'une des revendications 1 à 3, **caractérisé en ce que** l'enduction se fait au moyen d'une substance soluble dans l'eau, contenant de préférence une colle soluble dans l'eau.

5. Procédé selon l'une des revendications 1 à 4, **caractérisé en ce que** la substance d'enduction contient de l'alcool polyvinylique.

6. Procédé selon l'une des revendications 1 à 5, **caractérisé en ce que** la substance d'enduction contient une colle soluble dans l'eau, la température de solubilité de la substance étant déterminée par le choix de cette colle.

7. Procédé selon la revendication 6, **caractérisé en ce que** la substance d'enduction étant soluble à des températures d'eau de, respectivement inférieures à 30° C, de préférence inférieures à 20° C, notamment de préférence approximativement 0°C.

8. Procédé selon l'une des revendications 1 à 7, **caractérisé en ce que** l'enduction se fait en appliquent la substance d'enduction sur le support par couchage à la lame ou dans un bain de trempage.
